# EUROPÄISCHE PATENTSCHRIFT

(11) **EP 2 842 662 B1**
(45) Veröffentlichungstag und Bekanntmachung des Hinweises auf die Patenterteilung: **05.08.2020**
(21) Anmeldenummer: 13182800.6
(22) Anmeldetag: 03.09.2013
(51) Int. Cl.: B22F 3/22, B22F 5/04, B22F 7/06, C22C 32/00, C23C 24/08, F01D 11/12

(54) **Schaufelspitzenpanzerung für Titanschaufeln**
Armour plating for a blade tip for titanium blades
Blindage de pointe pour des aubes en titane

(43) Veröffentlichungstag der Anmeldung: 04.03.2015
(73) Patentinhaber: MTU Aero Engines AG, 80995 München (DE)
(72) Erfinder: Werner, André, 80639 München (DE); Schüle, Artur, 75180 Pforzheim (DE)

(56) Entgegenhaltungen:
- EP-A1- 1 088 907
- EP-A2- 1 939 325
- WO-A2-2010/094273
- US-A- 6 103 186

## Beschreibung

### HINTERGRUND DER ERFINDUNG

### GEBIET DER ERFINDUNG

Die vorliegende Erfindung betrifft die Herstellung einer Schaufelpanzerung für eine Schaufel einer Strömungsmaschine, wobei die Schaufel aus einem Titan - Werkstoff gebildet ist. Darüber hinaus betrifft die Erfindung eine entsprechende Schaufel einer Strömungsmaschine mit einer Schaufelpanzerung.

### STAND DER TECHNIK

Bei Strömungsmaschinen, wie stationären Gasturbinen oder Flugzeugtriebwerken, drehen sich Laufschaufeln mit hoher Drehgeschwindigkeit um eine Welle, die entlang der Längsachse der Strömungsmaschine verläuft. Um zu gewährleisten, dass zwischen den Schaufelspitzen der sich drehenden Laufschaufeln und einem umgebenden Gehäuse des Strömungskanals keine Wirkungsgradverluste auf Grund des Durchströmens des Arbeitsgases durch Spalte zwischen den Schaufelspitzen und dem umgebenden Gehäuse auftreten, sind im Bereich der Laufschaufeln an der Innenseite des Gehäuses Dichtungen, sogenannte "Outer-Air-Seals", vorgesehen, an denen die Laufschaufeln je nach Betriebszustand der Strömungsmaschine anstreifen können, um einen möglichen Spalt zu vermeiden, durch den Arbeitsgas durchströmen könnte. Entsprechend wird zur Vermeidung von Verschleiß und Wärmeeintrag auf Grund der Reibung zwischen Schaufelspitzen und Gehäuse eine Panzerung der Spitzen der Laufschaufeln vorgesehen.

Im Stand der Technik werden hierzu üblicherweise keramische Werkstoffe auf Basis von Aluminiumoxid oder Zirkonoxid sowie kubischem Bornitrid verwendet, die durch thermische Spritzschichten im Fall von Aluminiumoxid oder Zirkonoxid oder über galvanische Abscheidung oder durch Auflöten im Falle von kubischem Bornitrid aufgebracht werden.

Aus der US 6,409,795 B2 ist zudem das Aufbringen von Formteilen aus MCrAl(Y) - Legierungen bekannt, wobei M entweder Nickel, Kobalt oder Eisen ist. WO2010/094273 A2 beschreibt ein Verfahren zur Herstellung einer integralen Turbinen-Schaufel-Scheiben-Einheit, einer sog. Blisks für den Turbinenbereich einer Gasturbine, bei welchen ein ausgewogenes Eigenschaftsprofil für die Schaufeln bzw. Schaufelblätter und die Rotorscheibe einstellbar ist.

Allerdings sind die im Stand der Technik bekannten Verfahren und Stoffe zur Aufbringung von Panzerungen an Laufschaufeln sehr aufwändig und insbesondere für Titan - Werkstoffe wenig geeignet, da bei Titan - Werkstoffen zudem das Problem der Titanfeuerentzündung besteht, das bei hohem Wärmeeintrag durch Reibung der Schaufelspitzen an der Gehäusedichtung entstehen kann und zusätzlich berücksichtigt werden muss.

### OFFENBARUNG DER ERFINDUNG

### AUFGABE DER ERFINDUNG

Es ist deshalb Aufgabe der vorliegenden Erfindung, ein Verfahren zur Herstellung einer Panzerung an Schaufeln einer Strömungsmaschine bereitzustellen, welches eine einfache Herstellung der Panzerung bei gleichzeitig guter Verschleißbeständigkeit und entsprechend guten Anstreifeigenschaften ermöglicht und Schaufeln aus Titan - Werkstoffen zudem zuverlässig vor der Titanfeuerentzündung schützt.

### TECHNISCHE LÖSUNG

Diese Aufgabe wird gelöst durch ein Verfahren mit den Merkmalen des Anspruchs 1 sowie eine Schaufel für eine Strömungsmaschine mit den Merkmalen des Anspruchs 12. Vorteilhafte Ausgestaltungen sind Gegenstand der abhängigen Ansprüche.

Die Erfindung schlägt vor, eine Panzerung auf Basis eines Schlickes zu erstellen, welcher in einfacher Weise auf mindestens einen Teilbereich einer Schaufel aus einem Titan - Werkstoff aufgebracht werden kann.

Der Schlicker umfasst erfindungsgemäß mindestens ein metallisches Pulver und mindestens ein Bindemittel, wobei das metallische Pulver aus einem Werkstoff gebildet ist, der M, Cr und A1 umfasst, wobei M mindestens ein Element ist, das ausgewählt ist aus der Gruppe, die Eisen, Nickel und Kobalt umfasst.

Nach dem Aufbringen des Schlickes kann der Schlicker getrocknet werden.

Nach dem Trocknen oder direkt nach dem Aufbringen ohne Trocknen kann der Schlicker gebrannt werden, sodass aus dem Schlicker eine Panzerung entsteht.

Insbesondere kann mit dem erfindungsgemäßen Verfahren eine Spitzenpanzerung an einer Laufschaufelspitze hergestellt werden.

Der Titan - Werkstoff, der zumindest im Bereich der Panzerung die Schaufel bildet, kann eine Titan - Basislegierung oder ein Werkstoff auf Basis von Titanaluminiden sein. Unter Titan - Werkstoff wird somit ein Werkstoff verstanden, dessen größter Bestandteil der chemischen Zusammensetzung Titan ist. Entsprechend werden auch Legierungen auf Basis von Titanaluminiden als Titan - Werkstoff angesehen, auch wenn bei derartigen Legierungen Aluminium in der gleichen Größenordnung wie Titan in dem Werkstoff enthalten sein kann. Insbesondere können die Titanaluminide auf γ - TiAl oder α₂-Ti₃Al basieren.

Das Bindemittel kann ein keramischer Binder, beispielsweise auf der Basis von Polysiloxanen oder Polysilazanen sein. Unter Polysiloxanen werden chemische Verbindungen verstanden, bei denen die Siliziumatome über ein Sauerstoffatom miteinander verbunden sind, wobei eine Vielzahl von Si-O-Si-Verbindungen miteinander verkettet sein können. Unter Polysilazanen werden Verbindungen verstanden, in denen Silizium- und Stickstoffatome in alternierender Anordnung das chemische Grundgerüst bilden.

Das Bindemittel und das metallische Pulver können jeweils ca. die Hälfte des Volumens des Schlickes ausmachen, wobei das metallische Pulver in einem Bereich von 20 Vol.% bis 70 Vol.%, insbesondere 40 Vol.% bis 60 Vol.% liegen kann, während das Bindemittel 80 Vol.% bis 30 Vol.%, insbesondere 60 Vol.% bis 40 Vol.% aufweisen kann.

Die Partikelgrößen des metallischen Pulvers können im Bereich von 1 µm bis 50 µm, insbesondere 2 µm bis 5 µm liegen, wobei die angegebenen Partikelgrößen mittlere Partikelgrößen oder absolute Partikelgrößen sein können.

Das Aufbringen des Schlickes kann durch Spritzen, Streichen, Rollen und/oder Tauchen des zu beschichtenden Bauteils in den Schlicker erfolgen. Da die Panzerung unter Umständen lediglich in entsprechenden Teilbereichen der Schaufel einer Strömungsmaschine erforderlich sein kann, kann der Schlicker entsprechend nur in den Bereichen der Schaufel aufgebracht werden, in denen die Panzerung erforderlich ist und vorliegen soll.

Nach dem Aufbringen kann der Schlicker für eine Zeitspanne von 0,5 bis 5 Stunden, insbesondere 1 bis 3 Stunden, vorzugsweise 1 bis 2 Stunden, an Luft trocknen.

Anschließend kann ein Brennen des Schlickers durch lokale Erwärmung der Schaufel im Bereich des aufgebrachten Schlickers oder vollständiges Erhitzen der Schaufel erfolgen. Allerdings ist ein Brennen auch ohne vorheriges Trocknen unmittelbar möglich. Das Brennen kann insbesondere bei einer Temperatur von 450°C bis 750°C, insbesondere 600°C bis 700°C, vorzugsweise um 650°C für 0,5 Stunden bis 2 Stunden, vorzugsweise um eine Stunde an Luft oder Inertgasatmosphäre erfolgen. Durch das Brennen werden bei dem Bindemittel die organischen Bestandteile zerstört und entfernt, sodass sich eine Schaufelpanzerung ergibt, bei der metallische Partikel aus FeCrAl, NiCrAl oder CoCrAl benachbart zu keramischen Bestandteilen im Gefüge der Panzerung vorhanden sind, wobei die keramischen Bestandteile siliziumbasierte, keramische Verbindungen umfassen. Bei der gewählten Temperatur und/oder Zeitdauer kann die Pyrolyse nur teilweise ablaufen, so dass nur teilweise keramische Verbindungen und/oder teilkeramische Verbindungen vorliegen, also Verbindungen, die noch Bindemittel enthalten. Die siliziumbasierten keramischen oder teilkeramischen Verbindungen können Siliziumoxid, Siliziumkarbid, Siliziumnitrid und/oder Mischformen daraus umfassen.

Nach dem Brennen des Schlickers kann weiterhin ein Einlaufprozess vorgesehen sein, bei dem die Schaufel in einer Strömungsmaschine für eine bestimmte Dauer und/oder mehrere Intervalle bei mindestens einer Drehzahl der Maschine den Betriebsbedingungen ausgesetzt wird, sodass sich durch die dadurch in die Schaufel eingebrachte Wärme eine Reaktionszone zwischen der Panzerung und dem Titan - Werkstoff ausbilden kann, welche die Haftung der Panzerung an dem Titan - Werkstoff verbessert. Insbesondere kann der Einlaufprozess so gestaltet sein, dass mehrere, voneinander durch Betriebspausen oder Betriebszeiten mit Leerlauf - Drehzahlen getrennte Betriebsintervalle vorgesehen sind, bei denen die Strömungsmaschine mit unterschiedlichen Drehzahlen, insbesondere sich steigernden Drehzahlen betrieben wird. Die durch den gezielten Einlaufprozess entstandene Reaktionszone bietet zudem einen Schutz vor der im Normalbetrieb der Strömungsmaschine durch Reibung in die Laufschaufel eingebrachten Wärme und reduziert somit die Gefahr der Entzündung eines Titanfeuers durch den Reibprozess.

### KURZBESCHREIBUNG DER FIGUREN

Die beigefügten Zeichnungen zeigen in rein schematischer Weise in
- Fig. 1: eine perspektivische Darstellung einer erfindungsgemäßen Schaufel; und in
- Fig. 2: eine teilweise Schnittansicht durch einen Oberflächenbereich aus Fig. 1

### AUSFÜHRUNGSBEISPIEL

Weitere Vorteile, Kennzeichen und Merkmale der vorliegenden Erfindung werden bei der nachfolgenden detaillierten Beschreibung eines Ausführungsbeispiels anhand der beigefügten Figuren deutlich. Allerdings ist die Erfindung nicht auf dieses Ausführungsbeispiel beschränkt.

Die Fig. 1 zeigt eine perspektivische Darstellung einer Laufschaufel 1 gemäß der vorliegenden Erfindung. Die Laufschaufel 1 umfasst ein Schaufelblatt 2 und einen Schaufelfuß 3 mit einem Deckband, der in einer Scheibe einer Strömungsmaschine angeordnet werden kann. An dem dem Schaufelfuß 3 gegenüberliegenden Ende des Schaufelblatts 2 ist an der Schaufelspitze eine Panzerung 4 vorgesehen, welche im Betrieb an einer Triebwerksdichtung, dem sogenannten "Outer-Air-Seal" des umgebenden Gehäuses anstreifen kann. Entsprechend soll die Panzerung 4 die Schaufel 1 und insbesondere das Schaufelblatt 2 vor Verschleiß und Wärmeeintrag schützen.

Da die Schaufel 1 zumindest im Bereich des Schaufelblatts 2 aus einem Titan - Werkstoff gebildet ist, schützt die Panzerung 4 auch vor einer Titanfeuerentzündung, welche bei einer Schaufel 1 mit einem Schaufelblatt 2 aus einem Titan-Werkstoff auftreten könnte.

Die Fig. 2 zeigt einen teilweisen Querschnitt durch die Panzerung 4 an der Schaufelspitze der Schaufel 1. Die Panzerung 4 ist durch eine Schicht gebildet, welche aus metallischen und keramischen Bestandteilen besteht. Die Darstellung der Fig. 2 bezüglich der Zusammensetzung in der Panzerung 4 ist rein schematisch und zeigt metallische Bestandteile 7 sowie keramische Bestandteile 8, die von einem keramischen Bindemittel stammen.

Bei dem gezeigten Ausführungsbeispiel ist die Panzerung 4 durch das Aufbringen und Brennen eines Schlickers hergestellt worden, wobei der Schlicker metallisches Pulver und ein Bindemittel umfasst. Das metallische Pulver des Schlickers, welcher zur Bildung der Panzerung 4 eingesetzt worden ist, ist in dem Ausführungsbeispiel aus einer FeCrAl - Legierung gebildet, die als Hauptbestandteile in dieser Reihenfolge Eisen, Chrom und Aluminium aufweist, wobei weitere Legierungsbestandteile enthalten sein können.

Die metallischen Partikel der FeCrAl - Legierung sind in dem Schlicker in einem keramischen Binder auf Basis von Polysilazan eingebettet, wobei das metallische Pulver 50 Vol.% und der Binder ebenfalls 50 Vol.% des Schlickers ausmachen.

Nach dem Auftragen des Schlickers durch Streichen oder Rollen bzw. Spritzen im Bereich der Schaufelspitze ist der Schlicker getrocknet worden und zwar für zwei Stunden an Luft bei Raumtemperatur. Nach der Trocknung ist der Schlicker gebrannt worden und zwar mittels einer lokalen Erwärmung der Schaufelspitze, die im Ausführungsbeispiel induktiv durchgeführt worden ist. Die Brennparameter sind bei dem gezeigten Ausführungsbeispiel mit einer Brenntemperatur von 650°C, einer Haltedauer von einer Stunde und einer umgebenden Inertgasatmosphäre gewählt worden. Durch die Pyrolyse sind die organischen Bestandteile des Bindemittels teilzersetzt worden, sodass sich als keramische Bestandteile der Panzerung 4 Siliziumcarbide, Siliziumnitride und Siliziumcarbonitride gebildet haben. In diese teilkeramische Matrix sind die FeCrAl - Partikel des metallischen Pulvers eingelagert und bilden zusammen mit der keramischen Matrix die Panzerung 4.

Nach dem Brennen ist die Schaufel 1 in eine Strömungsmaschine eingebaut worden und die Strömungsmaschine ist betrieben worden, um einen Einlaufprozess durchzuführen, bei dem sich aufgrund des dadurch erzeugten Wärmeeintrags eine Reaktionsschicht 5 zwischen der Panzerung 4 und dem Titan-Grundwerkstoff ausgebildet hat.

Der Einlaufprozess kann beispielsweise durch intervallartigen Betrieb der Strömungsmaschine mit unterschiedlichen Drehzahlen erfolgen. So können beispielsweise fünf bis zehn Intervalle bzw. Stufen des Betriebs bei Drehzahlen durchgeführt werden, die Relativgeschwindigkeiten der Schaufelspitze zu dem Anstreifbelag des umgebenden Gehäuses von 100 m/s, 120 m/s, 140 m/s, 160 m/s, 180 m/s und 200 m/s entsprechen. Zwischen jedem Betriebsintervall bzw. jede Betriebsstufe kann die Strömungsmaschine abgeschaltet werden und eine Betriebspause im Bereich von drei bis fünf Minuten einlegen, wobei die Maschine in den Zeiten zwischen den Betriebsintervallen auch im Leerlauf betrieben werden kann. Die Beschleunigung und Abbremsung kann mit Drehzahländerungen von 100 Umdrehungen/Minute pro Sekunde (RPM/s) erfolgen.

Die durch den Einlaufprozess erzeugte Reaktionszone 5 bewirkt eine Verbesserung der Haftung der Panzerung 4 auf dem Titan - Werkstoff 6 und trägt zudem dazu bei einen Titanbrand zu vermeiden.

Obwohl die vorliegende Erfindung anhand des Ausführungsbeispiels detailliert beschrieben worden ist, ist für den Fachmann selbstverständlich, dass die Erfindung nicht auf dieses Ausführungsbeispiel beschränkt ist, sondern dass vielmehr Abwandlungen in der Weise möglich sind, dass einzelne Merkmale weggelassen oder andersartige Kombinationen von Merkmalen verwirklicht werden, solange der Schutzbereich der beigefügten Ansprüche nicht verlassen wird. Die Offenbarung der Beschreibung schließt sämtliche Kombinationen der vorgestellten Einzelmerkmale mit ein.

## Patentansprüche

1. Verfahren zur Herstellung einer Schaufelpanzerung einer Schaufel mit einem Schaufelblatt einer Strömungsmaschine, wobei das Schaufelblatt (2) aus einem Titan - Werkstoff gebildet ist und das Verfahren folgende Schritte umfasst:
- Bereitstellung einer Schaufel;
- Bereitstellung eines Schlickers, welcher ein metallisches Pulver und ein Bindemittel umfasst, wobei das metallische Pulver aus einem Werkstoff gebildet ist, der M, Cr und Al umfasst, wobei M mindestens ein Element ist, das ausgewählt ist aus der Gruppe, die Fe, Ni und Co umfasst, wobei das Bindemittel ein keramischer Binder ist;
- Aufbringen des Schlickers auf einem Teilbereich des Schaufelblatts (2);
- Trocknen und/oder Brennen des Schlickers zu einer Panzerung (4).

2. Verfahren nach Anspruch 1,
**dadurch gekennzeichnet, dass**
das Verfahren zur Herstellung einer Spitzenpanzerung (4) an einer Laufschaufel (1) eingesetzt wird.

3. Verfahren nach einem der vorhergehenden Ansprüche,
**dadurch gekennzeichnet, dass**
der Titan - Werkstoff eine Ti - Basislegierung oder ein Werkstoff auf Basis von Titanaluminiden ist.

4. Verfahren nach einem der vorhergehenden Ansprüche,
**dadurch gekennzeichnet, dass**
das Bindemittel ein Polysiloxan oder ein Polysilazan ist.

5. Verfahren nach einem der vorhergehenden Ansprüche,
**dadurch gekennzeichnet, dass**
der Schlicker 20 Vol.% bis 70 Vol.%, insbesondere 40 Vol.% bis 60 Vol.%, vorzugsweise um 50 Vol.% metallisches Pulver und 80 Vol.% bis 30 Vol.%, insbesondere 60 Vol.% bis 40 Vol.%, vorzugsweise um 50 Vol.% Bindemittel umfasst.

6. Verfahren nach einem der vorhergehenden Ansprüche,
**dadurch gekennzeichnet, dass**
das metallische Pulver Partikel mit mittleren Partikelgrößen oder absoluten Partikelgrößen im Bereich von 1 µm bis 50 µm, insbesondere 2 µm bis 5 µm aufweist.

7. Verfahren nach einem der vorhergehenden Ansprüche,
**dadurch gekennzeichnet, dass**
das Aufbringen des Schlickers durch Spritzen, Streichen, Rollen und/oder Tauchen erfolgt.

8. Verfahren nach einem der vorhergehenden Ansprüche,
**dadurch gekennzeichnet, dass**
die Trocknung bei Raumtemperatur für 0,5 h bis 5 h, insbesondere 1 h bis 3 h, vorzugsweise 1 h bis 2 h an Luft erfolgt.

9. Verfahren nach einem der vorhergehenden Ansprüche,
**dadurch gekennzeichnet, dass**
das Brennen des Schlickers durch lokale Erwärmung oder vollständiges Erhitzen der Schaufel erfolgt.

10. Verfahren nach einem der vorhergehenden Ansprüche,
**dadurch gekennzeichnet, dass**
die Pyrolyse bei Temperaturen von 450°C bis 750°C, insbesondere 600°C bis 700°C, vorzugsweise um 650°C für 0,5 h bis 2 h, vorzugsweise um 1 h an Inertgasatmosphäre erfolgt.

11. Verfahren nach einem der vorhergehenden Ansprüche,
**dadurch gekennzeichnet, dass**
nach dem Brennen ein Einlaufprozess erfolgt, bei dem die Schaufel (1) in der Strömungsmaschine für eine bestimmte Dauer und/oder mehrere Intervalle bei mindestens einer Drehzahl der Maschine den Betriebsbedingungen ausgesetzt wird, so dass sich zwischen Panzerung (4) und Titan - Werkstoff (6) eine Reaktionszone (5) ausbildet.

12. Schaufel einer Strömungsmaschine mit einer Schaufelpanzerung hergestellt nach einem der vorhergehenden Ansprüche, wobei die Schaufel (1) aus einem Titan - Werkstoff gebildet ist und die Panzerung (4) zumindest in Teilbereichen der Schaufel auf dem Titan - Werkstoff angeordnet ist,
**dadurch gekennzeichnet, dass**
die Panzerung metallische (7) und keramische (8) Bestandteile umfasst, wobei die metallischen Bestandteile aus einem Werkstoff gebildet sind, der M, Cr und Al umfasst, wobei M mindestens ein Element ist, das ausgewählt ist aus der Gruppe, die Fe, Ni und Co umfasst, und wobei die keramischen Bestandteile Silizium - basierte keramische Verbindungen umfassen.

13. Schaufel nach Anspruch 12,
**dadurch gekennzeichnet, dass**
die Silizium - basierten keramischen Verbindungen Siliziumoxid, Siliziumcarbid, Sliziumnitrid und/oder Mischformen daraus umfassen.

14. Schaufel nach Anspruch 12 oder 13,
**dadurch gekennzeichnet, dass**
zwischen der Panzerung (4) und dem Titan - Werkstoff (6) eine Reaktionszone (5) ausgebildet ist.

## Claims

1. Method for producing blade armor for a blade of a turbomachine, the blade having an airfoil, wherein the airfoil (2) is formed from a titanium material and the method comprises the following steps:
- providing a blade;
- providing a slip which comprises a metal powder and a binder, wherein the metal powder is formed from a material that comprises M, Cr and Al, wherein M is at least one element selected from the group comprising Fe, Ni and Co, wherein the binder is a ceramic binder;
- applying the slip to a subregion of the airfoil (2);
- drying and/or firing the slip to form armor (4).

2. Method according to claim 1, **characterized in that** the method for producing tip armor (4) is used on a rotor blade (1).

3. Method according to either of the preceding claims, **characterized in that** the titanium material is a Ti-based alloy or a material based on titanium aluminides.

4. Method according to any of the preceding claims, **characterized in that** the binder is a polysiloxane or a polysilazane.

5. Method according to any of the preceding claims, **characterized in that** the slip comprises 20 vol.% to 70 vol.%, in particular 40 vol.% to 60 vol.%, preferably approximately 50 vol.%, metal powder and 80 vol.% to 30 vol.%, in particular 60 vol.% to 40 vol.%, preferably approximately 50 vol.%, binder.

6. Method according to any of the preceding claims, **characterized in that** the metal powder has particles having average particle sizes or absolute particle sizes in the range of from 1 µm to 50 µm, in particular 2 µm to 5 µm.

7. Method according to any of the preceding claims, **characterized in that** the slip is applied by spraying, brushing, rolling and/or dipping.

8. Method according to any of the preceding claims, **characterized in that** the drying process is carried out at room temperature for 0.5 h to 5 h, in particular 1 h to 3 h, preferably 1 h to 2 h, in air.

9. Method according to any of the preceding claims, **characterized in that** the slip is fired by locally warming or completely heating the blade.

10. Method according to any of the preceding claims, **characterized in that** the pyrolysis process is carried out at temperatures of from 450°C to 750°C, in particular 600°C to 700°C, preferably approximately 650°C, for 0.5 h to 2 h, preferably approximately 1 h, in an inert gas atmosphere.

11. Method according to any of the preceding claims, **characterized in that**, after the firing process, an abrading process is carried out, in which the blade (1) in the turbomachine is subjected to the operating conditions at at least one speed of the machine for a specific duration and/or a plurality of intervals, such that a reaction zone (5) is formed between the armor (4) and the titanium material (6).

12. Blade of a turbomachine having blade armor produced according to any of the preceding claims, the blade (1) being formed from a titanium material and the armor (4) being arranged at least in subregions of the blade on the titanium material, **characterized in that** the armor comprises metal components (7) and ceramic components (8), the metal components being formed from a material that comprises M, Cr and Al, M being at least one element selected from the group comprising Fe, Ni and Co, and the ceramic components comprising silicon-based ceramic compounds.

13. Blade according to claim 12, **characterized in that** the silicon-based ceramic compounds comprise silicon oxide, silicon carbide, silicon nitride and/or hybrids thereof.

14. Blade according to either claim 12 or claim 13, **characterized in that** a reaction zone (5) is formed between the armor (4) and the titanium material (6).

## Revendications

1. Procédé de fabrication d'un blindage d'aube comportant une pale d'aube d'une turbomachine, l'aube (2) étant constituée d'un matériau en titane et le procédé comprenant les étapes suivantes :
- fourniture d'une aube ;
- fourniture d'une barbotine comprenant une poudre métallique et un liant, la poudre métallique étant constituée d'un matériau comprenant M, Cr et Al, M représentant au moins un élément choisi dans le groupe comprenant Fe, Ni et Co, le liant étant un liant céramique ;
- application de la barbotine sur une partie de la pale d'aube (2) ;
- séchage et/ou calcination de la barbotine pour former un blindage (4),

2. Procédé selon la revendication 1, **caractérisé en ce que** le procédé est utilisé pour la fabrication d'un blindage de pointe (4) sur une aube mobile (1).

3. Procédé selon l'une des revendications précédentes, **caractérisé en ce que** le matériau en titane est un alliage à base de Ti ou un matériau à base d'aluminiures de titane.

4. Procédé selon l'une des revendications précédentes, **caractérisé en ce que** le liant est un polysiloxane ou un polysilazane.

5. Procédé selon l'une des revendications précédentes, **caractérisé en ce que** la barbotine comprend 20 à 70 % en volume, en particulier 40 à 60 % en volume, de préférence environ 50 % en volume de poudre métallique, et 80 à 30 % en volume, en particulier 60 à 40 % en volume, de préférence environ 50 % en volume de liant.

6. Procédé selon l'une des revendications précédentes, **caractérisé en ce que** la poudre métallique comporte des particules dont la taille moyenne ou absolue est comprise entre 1 et 50 µm, en particulier entre 2 et 5 µm.

7. Procédé selon l'une des revendications précédentes, **caractérisé en ce que** l'application de la barbotine est effectuée par pulvérisation, brossage, roulage et/ou par trempage.

8. Procédé selon l'une des revendications précédentes, **caractérisé en ce que** le séchage est effectué à température ambiante pendant 0,5 à 5 h, en particulier 1 à 3 h, de préférence 1 à 2 h à l'air.

9. Procédé selon l'une des revendications précédentes, **caractérisé en ce que** la calcination de la barbotine est effectuée par un chauffage local ou un chauffage complet de l'aube.

10. Procédé selon l'une des revendications précédentes, **caractérisé en ce que** la pyrolyse est effectuée à des températures de 450 à 750 °C, en particulier de 600 à 700 °C, de préférence d'environ 650 °C, pendant 0,5 à 2 h, de préférence environ 1 h, dans une atmosphère de gaz inerte.

11. Procédé selon l'une des revendications précédentes, **caractérisé en ce que,** après la calcination, un processus d'entrée a lieu, dans lequel l'aube (1) est exposée aux conditions de fonctionnement dans la turbomachine pendant une certaine durée et/ou plusieurs intervalles à au moins une vitesse de rotation de la machine, de sorte qu'une zone de réaction (5) se forme entre le blindage (4) et le matériau en titane (6).

12. Aube de turbomachine comportant un blindage d'aube fabriqué selon l'une des revendications précédentes, l'aube (1) étant constituée d'un matériau en titane, et le blindage (4) étant disposé sur le matériau en titane au moins dans certaines parties de l'aube, **caractérisée en ce que** le blindage comprend des composants métalliques (7) et céramiques (8), les composants métalliques étant constitués d'un matériau comprenant M, Cr et Al, M étant au moins un élément choisi dans le groupe comprenant Fe, Ni et Co, et les composants céramiques comprenant des composés céramiques à base de silicium.

13. Aube selon la revendication 12, **caractérisée en ce que** les composés céramiques à base de silicium comprennent de l'oxyde de silicium, du carbure de silicium, du nitrure de silicium et/ou des mélanges de ceux-ci.

14. Aube selon la revendication 12 ou 13, **caractérisée en ce qu'**une zone de réaction (5) est réalisée entre le blindage (4) et le matériau en titane (6).
